# EUROPÄISCHE PATENTSCHRIFT

(11) **EP 1 420 077 B1**
(45) Veröffentlichungstag und Bekanntmachung des Hinweises auf die Patenterteilung: **04.10.2006**
(21) Anmeldenummer: 02450262.7
(22) Anmeldetag: 15.11.2002
(51) Int. Cl.: C22C 38/58, C22C 38/34, C21D 6/00

(54) **Reaktionsträger Werkstoff mit erhöhter Härte für thermisch beanspruchte Bauteile**
Inert material with high hardness for elements used at high temperature
Materiau inerte à dureté elevée pour pièces utilisées à haute temperature

(30) Priorität: 23.01.2002 AT 1072002
(43) Veröffentlichungstag der Anmeldung: 19.05.2004
(73) Patentinhaber: BÖHLER Edelstahl GmbH, 8605 Kapfenberg (AT)
(72) Erfinder: Mayerböck, Gottfried, 8605 Kapfenberg (AT); Sammler, Johann, 8700 Leoben (AT); Saller, Gabriele, 8700 Leoben (AT)
(74) Vertreter: Wildhack, Helmut

(56) Entgegenhaltungen:
- EP-A- 0 087 482
- EP-A- 0 801 140
- WO-A-02/42510
- US-A- 2 746 209
- US-A- 4 341 555
- US-A- 4 560 408
- US-A- 5 016 460
- US-A- 5 223 214
- PATENT ABSTRACTS OF JAPAN vol. 2000, no. 16, 8. Mai 2001 (2001-05-08) -& JP 2001 011583 A (HMY LTD), 16. Januar 2001 (2001-01-16)

## Beschreibung

Die Erfindung betrifft einen Werkstoff mit hoher Reaktionsträgheit, insbesondere hoher Oxidationsbeständigkeit und erhöhter Härte für thermisch belastbare Bauteile und Werkzeuge.

Nach DIN 50900 ist eine Reaktion eines metallischen Werkstoffes mit seiner Umgebung, die eine meßbare Veränderung des Werkstoffes bewirkt, als Korrosion definiert. Eine Korrosion kann dabei mit und ohne mechanische Belastung des Bauteiles, sowie nach verschiedenen Arten eines chemischen Angriffes und bei unterschiedlichen Temperaturen erfolgen.

Am häufigsten wird ein Oberflächenangriff von Gegenständen durch eine elektrochemische Korrosion in Gegenwart einer ionenleitenden Phase oder durch chemische Korrosion und Heißkorrosion bei erhöhten Temperaturen bewirkt. Auch in schmelzflüssigen Medien bei erhöhter Temperatur, zum Beispiel in flüssigen Gläsern, kann ein Korrosionsangriff mit einer Veränderung der Oberfläche eines damit in Berührung stehenden Metallteiles erfolgen.

In der modernen Technik sind Bau- und Werkzeugteile zumeist einer Mehrzahl von verschiedenen Beanspruchungen gleichzeitig ausgesetzt, von denen insbesondere die thermischen und mechanischen Belastungen auch wechselnd oder schwellend wirksam sein können. Dementsprechend liegen vielfach intensivierte Korrosionsbedingungen vor, welche gegebenenfalls durch eine Verformung der oberflächennahen Zone des Teiles verstärkt werden.

Korrosions- und hitzebeständige Stähle und Legierungen sollen, auch einer thermischen Belastbarkeit mit Temperaturen über 600°C wegen, einen kubisch flächenzentrierten Atomgitteraufbau bzw. eine austenitische Gefügestruktur aufweisen. Legierungstechnisch bedeutet dies, dass derartige Werkstoffe höhere Nickel- und/oder Kobaltgehalte aufweisen oder im Hinblick auf eine gesteigerte Festigkeit und Härte bei hohen Temperaturen als Nickelbasis- oder Kobaltbasislegierungen ausgebildet sind, wobei jedoch aus korrosionschemischen Gründen ein Chromgehalt von zumindest größer als 13 Gew.-% vorliegen muss.

Obwohl ein Werkstoff mit einer hohen Nickelkonzentration durchwegs erhöhte mechanische Festigkeit bzw. hohe Materialhärte aufweist, wodurch die Gebrauchseigenschaften von Bau- und Werkzeugteilen bei hoher Temperatur verbessert sind, besteht aus wirtschaftlichen Gründen der Wunsch, den Nickelgehalt unter 36 Gew.-% zu senken und zur Steigerung der Korrosionsbeständigkeit den Chromanteil der Legierung auf über 16 Gew.-% anzuheben.

Die JP2001011583A offenbart einen austenitischen, hitzebeständigen Stahl mit besonderer Hochtemperaturfestigkeit für Dampfkesselrohre, welcher Stahl ein begrenztes Chrom-Äquivalent und dadurch keine Neigung zur Versprödung durch Ausscheidungen von Sigma-Phase bei Langzeiteinsatz aufweist. Allerdings besitzt dieser Werkstoff eine geringe Festigkeit und eine niedrige 0,2% Dehngrenze bei 650°C.

Ein austenitischer Eisenbasiswerkstoff mit einem Nickelgehalt von weniger als 36 Gew.-% kann zwar auf Grund einer hohen Chromkonzentration, gegebenenfalls in Verbindung mit weiteren korrosionshemmenden Elementen, durchaus einem Korrosionsangriff bei hohen Temperaturen, beispielsweise bei 600°C und darüber, über eine geforderte Mindestzeitdauer widerstehen, allerdings weist der Werkstoff eine geringe Härte sowie eine dergleichen Festigkeit und ein eingeschränktes Zeitstandsverhalten auf. Trotz dieser Nachteile werden beispielsweise Legierungen gemäß DIN Werkstoff Nr. 1.2780 und 1.2782 und 1.2786 aus Gründen der Wirtschaftlichkeit und aus Erstellungsgründen als Werkzeuge für eine Glasverarbeitung eingesetzt.

Hier will die Erfindung Abhilfe schaffen und setzt sich zum Ziel, einen Werkstoff der eingangs genannten Art mit einer Härte von größer als 230 HB anzugeben, welcher auch bei Temperaturen über 600°C einen hohen Kriechwiderstand und ein verbessertes Dauerstandsverhalten sowie eine dergleichen Korrosionsfestigkeit aufweist.

Weiters ist es Aufgabe der Erfindung, ein Verfahren zur wirtschaftlichen Herstellung eines Werkstoffes für Bauteile und Werkzeuge zu schaffen, welche verbesserte Gebrauchseigenschaften bei hoher Härte und erhöhter Korrosionsbeständigkeit besitzen.

Schließlich zielt die Erfindung auf die Verwendung einer Eisenbasislegierung als Werkstoff für Warmarbeitswerkzeuge, die bei Arbeitstemperaturen von über 550°C eingesetzt werden, ab.

Das vorher genannte Ziel wird bei einem Werkstoff der eingangs genannten Art erreicht, bestehend aus einer Legierung mit einer Zusammensetzung in Gew.-% von

| | |
|---|---|
| Kohlenstoff (C) | 0,04 bis 0,15 |
| Silizium (Si) | 1,22 bis 2,36 |
| Mangan (Mn) | 1,0 bis 3,95 |
| Chrom (Cr) | 23,9 bis 26,5 |
| Nickel (Ni) | 17,9 bis 25,45 |
| Stickstoff (N) | 0,018 bis 0,2 |

mit der Maßgabe, dass der Nickelgehalt der Legierung gleich oder größer ist als der Wert, gebildet von dem Gehalt an Chrom plus 1,5 Silizium minus 0,12Mangan minus 18 Stickstoff minus 30 Kohlenstoff minus dem Zahlenwert 6 $Ni \geq Cr + 1 , 5 \times Si - 0 , 12 \times Mn - 18 \times N - 30 \times C - 6$ wahlweise eines oder mehrere der Elemente in Konzentrationen in Gew.-%

| | |
|---|---|
| Molybdän (Mo) | kleiner 1,0 |
| Vanadium (V) | bis 0,5 |
| Wolfram (W) | bis 0,5 |
| Kupfer (Cu) | bis 0,5 |
| Cobalt (Co) | bis 6,5 |
| Titan (Ti) | bis 0,5 |
| Aluminium (Al) | bis 1,5 |
| Niob (Nb) | bis 0,5 |

Rest Eisen (Fe), sowie Verunreinigungen, welcher Werkstoff eine durch Kaltumformung von mehr als 6% gebildete Härte von mehr als 230 HB aufweist.

Die mit der Erfindung erzielten Vorteile liegen insbesondere in der Synergie von korrosionschemischem Widerstand der ausgewählten Legierung und den bei dieser chemischen Zusammensetzung mittels einer Kaltumformung erreichbaren Eigenschaften des Werkstoffes. Bei einer Kaltumformung bzw. bei einer Verformung unterhalb der Rekristallisationstemperatur des kubisch flächenzentrierten Austenits erfolgt eine Verfestigung des Werkstoffes durch ein Blockieren von Versetzungen im Kristallgitter. Eine damit verbundene Härtesteigerung und eine Erhöhung der Festigkeit des erfindungsgemäßen Werkstoffes bleibt, für den Fachmann überraschend, auch bei Verwendungstemperaturen von über 600°C erhalten, die erwarteten Erholvorgänge im verspannten Gitter, wie zum Beispiel ein thermisch aktiviertes Quergleiten und ein Rekombinieren von Versetzungen können in üblichen Zeiträumen nicht beobachtet werden. Mit anderen Worten: Eine durch eine Kaltverformung erhöhte Warmfestigkeit des erfindungsgemäß zusammengesetzten Werkstoffes bleibt entgegen der Fachmeinung auch bei hohen Verwendungstemperaturen des Bauteiles erhalten, weil ein hoher Kriechwiderstand des Stahles dessen Dauerstandsverhalten verbessert. Gerade bei schwellender thermischer Belastung, wie dies bei einer Kokille für die Herstellung von Gebrauchsgläsern der Fall ist, treten an der Arbeitsoberfläche jeweils starke Temperaturschwankungen und somit örtliche Volumsänderungen des Werkstoffes auf. Es wurde gefunden, dass durch eine erfindungsgemäß erhöhte Materialhärte und Warmfestigkeit die örtliche bzw. oberflächennahe Verformung des Werkstoffes, zum Beispiel einer Glaskokille, in dessen elastischem Bereich erfolgt und dass dadurch einer Ermüdungsrißbildung, die bei auch geringen plastischen Formänderungen eintritt und zum Ausfall der Form führen kann, entgegengewirkt wird.

Um ein verbessertes Eigenschaftsprofil des Werkstoffes sicherzustellen, ist es wichtig, dass dieser auch bei einer Kaltverformung im stabil austenitischen Bereich bleibt und keine Zonen mit Verformungsmartensit aufweist. Dies wird erfindungsgemäß durch die in Grenzen angegebene Nickel- und Chromkonzentration und durch den einschränkend vorgegebenen Konzentrationsbereich von Nickel in Abhängigkeit von Chrom, Silizium, Mangan, Stickstoff und Kohlenstoff erreicht. Höhere Nickelgehalte verschlechtern, wie sich gezeigt hat, das Dauerstandsverhalten. Hingegen wird bei niedrigen Nickelkonzentrationen die Austenitstabilität und die Warmfestigkeit des Werkstoffes sprunghaft verringert. Im wesentlichen gilt Gleiches für die Elemente Kohlenstoff und Stickstoff, wobei insbesondere Stickstoff die Dauerstandsfestigkeit des Werkstoffes erhöht.

Obwohl die Elemente Molybdän, Vanadin, Wolfram, Titan und Niob den Kriechwiderstand des Materials bei hohen Temperaturen erhöhen und Kupfer, sowie Aluminium, klassische Aushärtungselemente darstellen, weisen diese Stahlbegleiter im Werkstoff nach der Erfindung eine höchst zulässige Konzentration auf, weil, wie gefunden wurde, höhere Gehalte derselben den Korrosionswiderstand insbesondere bei zeitweiser Berührung mit teigigem Glas, erniedrigen und auf Grund einer gebildeten Oberflächenrauhigkeit der Form die Glastransparenz verschlechtern. Die Ursache dafür ist noch nicht ausreichend geklärt, jedoch zählen die Akzeptoratome Na⁺, K⁺, Ca²⁺, B³⁺, Al³⁺ und Si⁴⁺ zu den harten Lewis-Säuren, wobei nach jeder Glasformung eine Heißkorrosionsbelastung der Form gegeben ist.

Verunreinigungen können naturgemäß die Werkstoffeigenschaften verschlechtern, so dass die erfindungsgemäße Legierung für die Verunreinigungselemente Konzentrationswerte in Gew.-% von

| | |
|---|---|
| Sauerstoff (O) | max 0,05 |
| Phosphor (P) | max 0,03 |
| Schwefel (S) | max 0,03 |

aufweist.

Die Aufgabe der Erfindung wird durch ein Verfahren zur Herstellung eines Werkstoffes für Bauteile und Werkzeuge mit hoher Reaktionsträgheit, insbesondere hoher Oxidationsbeständigkeit und erhöhter Härte bei thermischen Belastungen mit einer Temperatur von bis zu 750°C, nach welchem aus einer Legierung mit einer Zusammensetzung in Gew.-% von

| | |
|---|---|
| Kohlenstoff (C) | 0,04 bis 0,15 |
| Silizium (Si) | 1,22 bis 2,36 |
| Mangan (Mn) | 1,0 bis 3,95 |
| Chrom (Cr) | 23,9 bis 26,5 |
| Nickel (Ni) | 17,9 bis 25,45 |
| Stickstoff (N) | 0,018 bis 0,2 |

mit der Maßgabe, dass der Nickelgehalt der Legierung gleich oder größer ist als der Wert, gebildet von dem Gehalt an Chrom plus 1,5 Silizium minus 0,12 Mangan minus 18 Stickstoff minus 30 Kohlenstoff minus dem Zahlenwert 6 $Ni \geq Cr + 1 , 5 \times Si - 0 , 12 \times Mn - 18 \times N - 30 \times C - 6$ wahlweise eines oder mehrere der Elemente in Konzentrationen in Gew.-%

| | |
|---|---|
| Molybdän (Mo) | kleiner 1,0 |
| Vanadium (V) | bis 0,5 |
| Wolfram (W) | bis 0,5 |
| Kupfer (Cu) | bis 0,5 |
| Cobalt (Co) | bis 6,5 |
| Titan (Ti) | bis 0,5 |
| Aluminium (Al) | bis 1,5 |
| Niob (Nb) | bis 0,5 |

Rest Eisen (Fe), sowie Verunreinigungen ein Vorprodukt gebildet und dieses nachfolgend durch Kaltumformung von mehr als 6% zu einem Werkstoff mit einer Härte von größer als 230 HB weiterverarbeitetwird, gelöst.

Mittels einer Kaltverformung der erfindungsgemäßen Legierung kann die Elastizitätsgrenze des Werkstoffes auf ein Spannungsniveau angehoben werden, welches auch nahe der Arbeitsfläche des Bauteiles oder Werkzeuges bei einer Volumsänderung durch wechselnde thermische Belastung nicht erreicht wird. Dementsprechend treten auch im Bereich der Korngrenzen keine Zonen, die beim Temperaturwechsel plastisch verformt werden, auf, wodurch eine Rißbildung durch Materialermüdung vermieden werden kann. Damit ist auch ein Korngrenzenangriff durch chemische oder Heißkorrosion weitgehend vermeidbar, so dass, wie zum Beispiel bei einer Glasform, eine hohe Arbeitsflächen- bzw. Oberflächengüte auch bei hohen Belastungen und bei großen Stückzahlen der Fertigung über lange Zeit erhalten bleibt. Herkömmliche Glasformen hingegen zeigen oft nach kurzer Einsatzdauer an den Korngrenzen des Gefüges Materialabtragungen, welche einen Abstand im Bereich von wenigen µm aufweisen. Dem geformten Glas werden dadurch Unebenheiten im Lichtwellenbereich vermittelt, wodurch Reflexions-Interferenzen und Milchglaseffekte entstehen können.

Die Korrosions- und die Warmfestigkeit können weiter erhöht und eine Ermüdungsrißbildung wirksam unterdrückt werden, wenn, verfahrensgemäß nach der Erfindung durch Kaltverformung, ein Werkstoff mit einer Härte von größer als 250 HB, insbesondere von 300 HB und höher gebildet wird.

Wenn ein Vorprodukt mit einer erfindungsgemäßen Zusammensetzung mittels Warmverformung gebildet, dieses einer Lösungsglühbehandlung unterworfen oder von der Verformungstemperatur, gegebenenfalls verstärkt, abgekühlt und kaltverformt wird, kann ein besonders gefügehomogener Werkstoff mit verbesserter Korrosionsfestigkeit erstellt werden.

Insbesondere für weitgehend achssymmetrisch ausgeformte Werkzeuge, wie Flaschenkokillen und dergleichen, kann es von Vorteil sein, wenn die Kaltverformung des Materials vollumfänglich radial senkrecht zur Längsachse des Vorproduktes durchgeführt wird.

Schließlich wird das weitere Ziel der Erfindung erreicht bei einer Verwendung einer Eisenbasislegierung mit Legierungselementen in Gew.-% von

| | |
|---|---|
| Kohlenstoff (C) | 0,04 bis 0,15 |
| Silizium (Si) | 1,22 bis 2,36 |
| Mangan (Mn) | 1,0 bis 3,95 |
| Chrom (Cr) | 23,9 bis 26,5 |
| Nickel (Ni) | 17,9 bis 25,45 |
| Stickstoff (N) | 0,018 bis 0,2 |

mit der Maßgabe, dass der Nickelgehalt der Legierung gleich oder größer ist als der Wert, gebildet von dem Gehalt an Chrom plus 1,5 Silizium minus 0,12Mangan minus 18 Stickstoff minus 30 Kohlenstoff minus dem Zahlenwert 6 $Ni \geq Cr + 1 , 5 \times Si - 0 , 12 \times Mn - 18 \times N - 30 \times C - 6$ wahlweise eines oder mehrere der Elemente in Konzentrationen in Gew.-%

| | |
|---|---|
| Molybdän (Mo) | kleiner 1,0 |
| Vanadium (V) | bis 0,5 |
| Wolfram (W) | bis 0,5 |
| Kupfer (Cu) | bis 0,5 |
| Cobalt (Co) | bis 6,5 |
| Titan (Ti) | bis 0,5 |
| Aluminium (Al) | bis 1,5 |
| Niob (Nb) | bis 0,5 |

Rest Eisen (Fe), sowie Verunreinigungen, welche Legierung durch Kaltverformungvon mehr als 6% des daraus gebildeten Vorproduktes auf eine Materialhärte von größer als 230 HB, vorzugsweise von größer 250 HB, verfestigt ist, als Werkstoff für Warmarbeitswerkzeuge in der Glasindustrie, insbesondere als Formenwerkstoff für Maschinenpressgläser mit einer Arbeitstemperatur von höher als 555°C, vorzugsweise von höher als 602°C, insbesondere bis 750°C.

Anhand von vergleichenden Untersuchungsergebnissen soll der erfindungsgemäße Werkstoff näher dargestellt werden.
Es zeigen
Fig. 1 Festigkeit in Abhängigkeit vom Kaltverformungsgrad eines erfindungsgemäßen Werkstoffes bei 604°C
Fig. 2 Härteverlauf bei Raumtemperatur nach einer Langzeit-Temperaturbeanspruchung bei 600°C

In Fig. 1 ist die Festigkeit des erfindungsgemäßen Werkstoffes bei einer Prüftemperatur von 604°C in Abhängigkeit vom Ausmaß der Kaltverformung dargestellt. Das Probematerial wurde bei einer Temperatur von 1010°C geschmiedet und aus der Umformhitze verstärkt abgekühlt und einer Lösungsglühbehandlung bei 1060°C unterworfen. An Teilen des Materials erfolgte jeweils eine Kaltverformung mit einem Umformgrad von 21 %, 35 %, 47 % und 55 %, wonach daraus Zugproben erstellt wurden. Die Festigkeitsermittlungen, und zwar die 0,2 % Dehngrenze und die Zugfestigkeit, erfolgten bei einer Temperatur von 604°C, wobei die Proben 20 Minuten auf dieser Temperatur gehalten wurden. Zum Vergleich wurde Standardmaterial bei 1060°C lösungsgeglüht, wobei daraus gefertigte Proben ebenfalls bei 604°C untersucht wurden. Das Balkendiagramm von Fig. 1 zeigt deutlich eine Erhöhung der Festigkeitswerte des Werkstoffes in Abhängigkeit vom Verformungsgrad, wobei (im Diagramm nicht dargestellt) eine Festigkeitssteigerung in hohem Ausmaß schon bei einem Kaltverformungsgrad von mehr als 6 %, insbesondere von größer als 12 %, gegeben ist.

In Fig. 2 ist die Dauerstandsfestigkeit des erfindungsgemäßen Werkstoffes bei einer Temperatur von 600°C, ermittelt durch eine Härteprüfung im kalten Zustand der Proben, im Vergleich mit Materialien nach DIN Werkstoff Nr. 1.2083 und Werkstoff Nr. 1.4028 dargestellt.

Der erfindungsgemäße Werkstoff wurde mit einer Zusammensetzung von in Gew.-% C = 0,08, Si = 1,7, Mn = 1,15, P = 0,01, S = 0,002, Cr = 24,8, Ni = 19,8, N = 0,02, Mo = 0,26, V = 0,09, W = 0,11, Cu = 0,12, Co = 0,4, Ti = 0,01, Al = 0,02, Nb = 0,001, O = 0,0029 erschmolzen, zu einem Versuchsblock gegossen und dieser zu Probenmaterial warmverformt. Am Probenmaterial erfolgte eine Lösungsglühbehandlung bei 1060°C mit einem anschließenden Abschrecken im Wasser, wonach Proben mit der Bezeichnung H 5 unverformt und Proben mit der Bezeichnung H 525 mit einer Kaltverformung von 35 % einer Langzeitglühung bei 600°C unterworfen wurden. Die Vergleichswerkstoffe Nr. 1.2083 und Nr. 1.4028 wurden von 1020°C in Öl gehärtet, bei 630°C angelassen und ebenfalls der Langzeitglühung ausgesetzt. Nach 45, 90, 140 und 180 Stunden wurde das Probenmaterial aus dem Ofen genommen, erkalten gelassen und die Materialhärte geprüft, wonach ein Rückeinsetzen der Proben (mit einer Temperaturwechselbelastung) erfolgte. Das Vergleichsmaterial H 5 zeigte ein erwartetes Verhalten der Härte, wogegen der mit 35 % kaltverformte erfindungsgemäße Werkstoff H 525 eine erhöhte Härte von 315 HB und ein hohen Dauerstandsverhalten aufwies. Bei 600°C konnte auch bei wechselnder thermischer Belastung keine Härteminderung und kein Kriechen des Materiales festgestellt werden. Im Gegensatz dazu wurde an den martensitischen Normstählen ein deutlicher Härteabfall mit der Glühdauer der Proben festgestellt.

## Patentansprüche

1. Werkstoff mit hoher Reaktionsträgheit, insbesondere hoher Oxidationsbeständigkeit und erhöhter Härte für thermisch mit einer Temperatur von bis zu 750°C belastbare Bauteile und Werkzeuge, bestehend aus einer Legierung mit einer Zusammensetzung in Gew.-% von
| | |
|---|---|
| Kohlenstoff (C) | 0,04 bis 0,15 |
| Silizium (Si) | 1,22 bis 2,36 |
| Mangan (Mn) | 1,0 bis 3,95 |
| Chrom (Cr) | 23,9 bis 26,5 |
| Nickel (Ni) | 17,9 bis 25,45 |
| Stickstoff (N) | 0,018 bis 0,2 |
mit der Maßgabe, dass der Nickelgehalt der Legierung gleich oder größer ist als der Wert, gebildet von dem Gehalt an Chrom plus 1,5 Silizium minus 0,12 Mangan minus 18 Stickstoff minus 30 Kohlenstoff minus dem Zahlenwert 6 $Ni \geq Cr + 1 , 5 \times Si - 0 , 12 \times Mn - 18 \times N - 30 \times C - 6$ wahlweise eines oder mehrere der Elemente in Konzentrationen in Gew.%
| | |
|---|---|
| Molybdän (Mo) | kleiner 1,0 |
| Vanadium (V) | bis 0,5 |
| Wolfram (W) | bis 0,5 |
| Kupfer (Cu) | bis 0,5 |
| Cobalt (Co) | bis 6,5 |
| Titan (Ti) | bis 0,5 |
| Aluminium (Al) | bis 1,5 |
| Niob (Nb) | bis 0,5 |
Rest Eisen (Fe), sowie Verunreinigungen, welcher Werkstoff eine durch Kaltumformung von mehr als 6% gebildete Härte von mehr als 230 HB aufweist.

2. Werkstoff nach Anspruch 1 mit einer Härte von größer 250 HB, insbesondere 300 HB und höher.

3. Werkstoff nach Anspruch 1 oder 2, wobei der Nickelgehalt der Legierung um höchstens 4,8 Gew.-% größer ist als der Wert gebildet nach dem Zusammenhang von Anspruch 1.

4. Werkstoff nach einem der Ansprüche 1 bis 3, welcher für ein oder mehrere Verunreinigungselemente Konzentrationswerte in Gew.-% von
| | |
|---|---|
| Sauerstoff (O) | max 0,05 |
| Phosphor (P) | max 0,03 |
| Schwefel (S) | max 0,03 |
aufweist.

5. Verfahren zur Herstellung eines Werkstoffes für Bauteile und Werkzeuge mit hoher Reaktionsträgheit, insbesondere hoher Oxidationsbeständigkeit und erhöhter Härte bei thermischen Belastungen mit einer Temperatur von bis zu 750°C, nach welchem aus einer Legierung mit einer Zusammensetzung in Gew.-% von
| | |
|---|---|
| Kohlenstoff (C) | 0,04 bis 0,15 |
| Silizium (Si) | 1,22 bis 2,36 |
| Mangan (Mn) | 1,0 bis 3,95 |
| Chrom (Cr) | 23,9 bis 26,5 |
| Nickel (Ni) | 17,9 bis 25,45 |
| Stickstoff (N) | 0,018 bis 0,2 |
mit der Maßgabe, dass der Nickelgehalt der Legierung gleich oder größer ist als der Wert, gebildet von dem Gehalt an Chrom plus 1,5 Silizium minus 0,12 Mangan minus 18 Stickstoff minus 30 Kohlenstoff minus dem Zahlenwert 6 $Ni \geq Cr + 1 , 5 \times Si - 0 , 12 \times Mn - 18 \times N - 30 \times C - 6$ wahlweise eines oder mehrere der Elemente in Konzentrationen in Gew.%
| | |
|---|---|
| Molybdän (Mo) | kleiner 1,0 |
| Vanadium (V) | bis 0,5 |
| Wolfram (W) | bis 0,5 |
| Kupfer (Cu) | bis 0,5 |
| Cobalt (Co) | bis 6,5 |
| Titan (Ti) | bis 0,5 |
| Aluminium (Al) | bis 1,5 |
| Niob (Nb) | bis 0,5 |
Rest Eisen (Fe), sowie Verunreinigungen ein Vorprodukt gebildet und dieses nachfolgend durch Kaltverformung von mehr als 6% zu einem Werkstoff mit einer Härte von größer als 230 HB weiterverarbeitet wird.

6. Verfahren nach Anspruch 5, wobei das Vorprodukt mittels Warmverformung gebildet, dieses einer Lösungsglühbehandlung unterworfen oder von der Verformungstemperatur, gegebenenfalls verstärkt, abgekühlt und kaltverformt wird.

7. Verfahren nach Anspruch 5 oder 6, wobei die Kaltverformung vollumfänglich radial senkrecht zur Längsachse des Vorproduktes durchgeführt wird.

8. Verfahren nach einem der Ansprüche 5 bis 7, nach welchem der Nickelgehalt der Legierung um höchstens 4,8 Gew.-% größer eingestellt wird als dem Wert, gebildet nach dem Zusammenhang von Anspruch 5, entspricht.

9. Verfahren nach einem der Ansprüche 5 bis 8, wobei durch Kaltverformung ein Werkstoff mit einer Härte von größer als 250 HB, insbesondere von 300 HB und höher gebildet wird.

10. Verwendung einer Eisenbasislegierung mit Legierungselementen in Gew.-% von
| | |
|---|---|
| Kohlenstoff (C) | 0,01 bis 0,25 |
| Silizium (Si) | 0,35 bis 2,5 |
| Mangan(Mn) | 0,4 bis 4,3 |
| Chrom (Cr) | 16,0 bis 28,0 |
| Nickel (Ni) | 15,0 bis 36,0 |
| Stickstoff (N) | 0,01 bis 0,29 |
mit der Maßgabe, dass der Nickelgehalt der Legierung gleich oder gegebenenfalls um höchstens 4,8 Gew.% größer ist als der Wert, gebildet von dem Gehalt an Chrom plus 1,5 Silizium minus 0,12 Mangan minus 18 Stickstoff minus 30 Kohlenstoff minus dem Zahlenwert 6 $Ni \geq Cr + 1 , 5 \times Si - 0 , 12 \times Mn - 18 \times N - 30 \times C - 6$ wahlweise eines oder mehrere der Elemente in Konzentrationen in Gew.%
| | |
|---|---|
| Molybdän (Mo) | kleiner 1,0 |
| Vanadium (V) | bis 0,5 |
| Wolfram (W) | bis 0,5 |
| Kupfer (Cu) | bis 0,5 |
| Cobalt (Co) | bis 6,5 |
| Titan (Ti) | bis 0,5 |
| Aluminium (Al) | bis 1,5 |
| Niob (Nb) | bis 0,5 |
Rest Eisen (Fe), sowie Verunreinigungen, welche Legierung durch Kaltverformung von mehr als 6% des daraus gebildeten Vorproduktes auf eine Materialhärte von größer als 230 HB, vorzugsweise von größer als 250 HB, verfestigt ist, als Werkstoff für Warmarbeitswerkzeuge in der Glasindustrie, insbesondere als Formenwerkstoff für Maschinenpressgläser mit einer Arbeitstemperatur von höher als 555°C, vorzugsweise von höher als 602°C, insbesondere bis 750°C.

## Claims

1. Material of high inertness, particularly high oxidation stability, and high hardness for components and tools to be loaded with a temperature of up to 750°C, consisting of an alloy having a composition in % by weight of
| | |
|---|---|
| Carbon (C) | 0.04 to 0.15 |
| silicone (Si) | 1.22 to 2.36 |
| manganese (Mn) | 1.0 to 3.95 |
| chromium (Cr) | 23.9 to 26.5 |
| nickel (Ni) | 17.9 to 25.45 |
| nitrogen (N) | 0.018 to 0.2 |
with the proviso that the nickel contents of the alloy is equal or higher that that value, which is formed from the contents of chromium plus 1.5 silicon minus 0.12 manganese minus 18 nitrogen minus 30 carbon minus the numerical value of 6 $Ni \geq Cr + 1.5 \times Si - 0.12 \times Mn - 18 \times N - 30 \times C - 6$ and optionally one or more of the elements present in concentrations in % by weight of
| | |
|---|---|
| molybdenum (Mo) | smaller than 1.0 |
| vanadium (V) | up to 0.5 |
| tungsten (W) | up to 0.5 |
| copper (Cu) | up to 0.5 |
| cobalt (Co) | up to 6.5 |
| titanium (Ti) | up to 0.5 |
| aluminium (Al) | up to 1.5 |
| niobium (Nb) | up to 0.5 |
the remainder being iron (Fe) as well as impurities, wherein the material exhibits a hardness of more than 230 HB formed by cold deformation of more than 6%.

2. Material according to claim 1 having a hardness greater than 250 HB, particularly of 300 HB or more.

3. Material according to claim 1 or 2, wherein the contents of nickel of the alloy is greater by 4.8 % by weight in maximum, than that value which is formed in accordance with claim 1.

4. Material according to any of claims 1 to 3, which comprises concentration values for one or more impurity elements, in % by weight of
| | |
|---|---|
| oxygen (O) | 0.05 in maximum |
| phosphorous (P) | 0.03 in maximum |
| sulphur (S) | 0.03 in maximum |

5. Process for fabricating a material for components and tools, having a high reaction inertness, particularly being of a high oxidation resistance and having an elevated hardness at thermal loads with a temperature of up to 750°C, according to which from an alloy having a composition in % by weight of
| | |
|---|---|
| Carbon (C) | 0.04 to 0.15 |
| silicon (Si) | 1.22 to 2.36 |
| manganese (Mn) | 1.0 to 3.95 |
| chromium (Cr) | 23.9 to 26.5 |
| nickel (Ni) | 17.9 to 25.45 |
| nitrogen (N) | 0.018 to 0.2 |
with the proviso that the nickel contents of the alloy is equal or higher that that value, which is formed from the contents of chromium plus 1.5 silicon minus 0.12 manganese minus 18 nitrogen minus 30 carbon minus the numerical value of 6 $Ni \geq Cr + 1.5 \times Si - 0.12 \times Mn - 18 \times N - 30 \times C - 6$ and optionally one or more of the elements present in concentrations in % by weight of
| | |
|---|---|
| molybdenum (Mo) | smaller than 1.0 |
| vanadium (V) | up to 0.5 |
| tungsten (W) | up to 0.5 |
| copper (Cu) | up to 0.5 |
| cobalt (Co) | up to 6.5 |
| titanium (Ti) | up to 0.5 |
| aluminium (Al) | up to 1.5 |
| niobium (Nb) | up to 0.5 |
the remainder being iron (Fe) as well as impurities, a base product is formed, and this is subsequently further processed into a material of a hardness greater than 230 HB by cold deformation of more than 6%.

6. Process according to claim 5, wherein the base product is formed by hot-deforming, and is subjected to a solution treatment or is cooled down from the deformation temperature, optionally in a forced manner, and is cold-deformed.

7. Process according to claim 5 or 6, wherein cold deforming is effected completely in radial perpendicular direction to the longitudinal axis of the base product.

8. Process according to any of claims 5 to 7, according to which the contents of nickel of the alloy is adjusted to be greater by 4.8 % by weight in maximum, than corresponds to that value which is formed in accordance with claim 5.

9. Process according to any of claims 5 to 8, wherein a material having a hardness greater than 250 HB, particularly of 300 HB or more, is formed by cold-deforming.

10. The use of an alloy on an iron basis comprising alloy elements in % by weight of
| | |
|---|---|
| Carbon (C) | 0.01 to 0.25 |
| silicon (Si) | 0.35 to 2.5 |
| manganese (Mn) | 0.4 to 4.3 |
| chromium (Cr) | 16.0 to 28.0 |
| nickel (Ni) | 15.0 to 36.0 |
| nitrogen (N) | 0.01 to 0.29 |
with the proviso that the nickel contents of the alloy is equal, or optionally higher by 4.8% in maximum, than that value, which is formed from the contents of chromium plus 1.5 silicon minus 0.12 manganese minus 18 nitrogen minus 30 carbon minus the numerical value of 6 $Ni \geq Cr + 1.5 \times Si - 0.12 \times Mn - 18 \times N - 30 \times C - 6$ and optionally one or more of the elements present in concentrations in % by weight of
| | |
|---|---|
| molybdenum (Mo) | smaller than 1.0 |
| vanadium (V) | up to 0.5 |
| tungsten (W) | up to 0.5 |
| copper (Cu) | up to 0.5 |
| cobalt (Co) | up to 6.5 |
| titanium (Ti) | up to 0.5 |
| aluminium (AI) | up to 1.5 |
| niobium (Nb) | up to 0.5 |
the remainder being iron (Fe) as well as impurities, which alloy is strengthened to a material hardness of more than 230 HN, preferably more than 250 HB, by cold deformation of more than 6% of the base product formed from it, as a material for hot-working tools in the glass industry, particularly as a die material for machine pressed glass with a working temperature of higher than 555°C, preferably higher than 602°C, particularly of up to 750°C.

## Revendications

1. Matériau d'une haute inertie, particulièrement d'une haute stabilité é l'oxydation, et d'une dureté élevée pour des composants et des outils thermiquement chargeables d'une température jusqu'à 750°C, qui consiste d'un alliage d'une composition en % en poids de
| | |
|---|---|
| carbone (C) | de 0,04 à 0,15 |
| silicium (Si | de 1,22 à 2,36 |
| manganèse (Mn) | de 1,0 à 3,95 |
| chrome (Cr) | de 23,9 à 26,5 |
| nickel (Ni) | de 17,9 à 25,45 |
| azote (N) | de 0,018 à 0,2 |
avec la réserve, que le teneur de nickel de l'alliage est égal ou plus grand qu'un valeur, qui est formé par le teneur de chrome plus 1.5 de silicium moins 0,12 de manganèse moins 18 d'azote moins 30 de carbone moins le valeur numérique de 6 $Ni \geq Cr + 1.5 \times Si - 0.12 \times Mn - 18 \times N - 30 \times C - 6$ et sélectivement un ou plusieurs éléments en concentrations en % en poids de
| | |
|---|---|
| molybdène (Mo) | moins que 1,0 |
| vanadium (V) | jusqu'à 0,5 |
| tungstène (W) | jusqu'à 0,5 |
| cuivre (Cu) | jusqu'à 0,5 |
| cobalt (Co) | jusqu'à 6,5 |
| titane (Ti) | jusqu'à 0,5 |
| aluminium (Al) | jusqu'à 1,5 |
| niobium (Nb) | jusqu'à 0,5 |
le reste étant du fer (Fe) ainsi que des impuretés, ledit matériau présentant une dureté de plus de 230 HB formée par un formage à froid de plus de 6%.

2. Matériau selon la revendication 1, d'une dureté plus grande que 250 HB, particulièrement de 300 HB et plus.

3. Matériau selon la revendication 1 ou 2, dans lequel le contenu de nickel de l'alliage est plus grand par 4,8 % en poids en maximum que le valeur formé selon le contexte de la revendication 1.

4. Matériau selon une quelconque des revendications 1 à 3, qui présente des valeurs de concentration en % en poids pour un élément ou plusieurs éléments d'impureté de
| | |
|---|---|
| oxygène (O) | 0,05 en maximum |
| phosphore (P) | 0,03 en maximum |
| soufre (S) | 0,03 en maximum. |

5. Procédé pour la fabrication d'un matériau pour des composants et des outils d'une haute inertie, particulièrement d'une haute stabilité à l'oxydation, et d'une dureté élevée aux charges thermiques à une température jusqu'à 750°C, dans lequel on prépare un produit de base d'un alliage d'une composition en % en poids de
| | |
|---|---|
| carbone (C) | de 0,04 à 0,15 |
| silicium (Si | de 1,22 à 2,36 |
| manganèse (Mn) | de 1,0 à 3,95 |
| chrome (Cr) | de 23,9 à 26,5 |
| nickel (Ni) | de 17,9 à 25,45 |
| azote (N) | de 0,018 à 0,2 |
avec la réserve, que le teneur de nickel de l'alliage est égal ou plus grand qu'un valeur, qui est formé par le teneur de chrome plus 1.5 de silicium moins 0,12 de manganèse moins 18 d'azote moins 30 de carbone moins le valeur numérique de 6 $Ni \geq Cr + 1.5 \times Si - 0.12 \times Mn - 18 \times N - 30 \times C - 6$ et sélectivement un ou plusieurs éléments en concentrations en % en poids de
| | |
|---|---|
| molybdène (Mo) | moins que 1,0 |
| vanadium (V) | jusqu'à 0,5 |
| tungstène (W) | jusqu'à 0,5 |
| cuivre (Cu) | jusqu'à 0,5 |
| cobalt (Co) | jusqu'à 6,5 |
| titane (Ti) | jusqu'à 0,5 |
| aluminium (Al) | jusqu'à 1,5 |
| niobium (Nb) | jusqu'à 0,5 |
le reste étant du fer (Fe) ainsi que des impuretés, et qu'il est traité ultérieurement en suite par un formage à froid de plus de 6% à un matériau, qui présente une dureté de plus de 230 HB.

6. Procédé selon la revendication 5, dans lequel le produit de base est formé au moyens d'une façonnage à chaud, et que ledit produit est soumis à un traitement d'un recuit de mis en solution, ou on le refroidit, le cas échéant d'une façon intensifiée, de la température de façonnage et on le forme à froid.

7. Procédé selon la revendication 5 ou 6, dans lequel le formage à froid est réalisé complètement en direction radial perpendiculaire à l'axe longitudinal du produit de base.

8. Procédé selon une quelconque des revendications 5 à 7, dans lequel le contenu de nickel de l'alliage est ajusté à être plus grand par 4,8 % en poids en maximum que correspondrait au valeur formé selon le contexte de la revendication 5.

9. Procédé selon une quelconque des revendications 5 à 8, dans lequel, par un formage à froid, on forme un matériau d'une dureté plus grande que 250 HB, particulièrement de 300 HB ou plus haute.

10. L'usage d'un alliage à la base de fer comprenant les éléments d'alliage en % en poids de
| | |
|---|---|
| carbone (C) | de 0,01 à 0,25 |
| silicium (Si | de 0,35 à 2,5 |
| manganèse (Mn) | de 0,4 à 4,3 |
| chrome (Cr) | de 16,0 à 28,0 |
| nickel (Ni) | de 15,0 à 36,0 |
| azote (N) | de 0,01 à 0,29 |
avec la réserve, que le teneur de nickel de l'alliage est égal ou, le cas échéant, plus grand par 4,8 % en poids en maximum que le valeur, qui est formé par le teneur de chrome plus 1.5 de silicium moins 0,12 de manganèse moins 18 d'azote moins 30 de carbone moins le valeur numérique de 6 $Ni \geq Cr + 1.5 \times Si - 0.12 \times Mn - 18 \times N - 30 \times C - 6$ et sélectivement un ou plusieurs éléments en concentrations en % en poids de
| | |
|---|---|
| molybdène (Mo) | moins que 1,0 |
| vanadium (V) | jusqu'à 0,5 |
| tungstène (W) | jusqu'à 0,5 |
| cuivre (Cu) | jusqu'à 0,5 |
| cobalt (Co) | jusqu'à 6,5 |
| titane (Ti) | jusqu'à 0,5 |
| aluminium (AI) | jusqu'à 1,5 |
| niobium (Nb) | jusqu'à 0,5 |
le reste étant du fer (Fe) ainsi que des impuretés, ledit alliage étant solidifié par un formage à froid de plus de 6% du produit de base en formé à une dureté de matériau plus grande que 230 HB, préférablement plus grande que 250 HB, comme un matériau pour des outils pour travail à chaud dans l'industrie de verre, particulièrement pour un matériau de moule pour des verres moulés de façon mécanique, d'une température de travail plus haute que 555°C, préférablement plus haute que 602°C, et particulièrement jusqu'à 750°C.
